# EUROPÄISCHE PATENTSCHRIFT

(11) **EP 0 289 785 B1**
(45) Veröffentlichungstag und Bekanntmachung des Hinweises auf die Patenterteilung: **03.07.1991**
(21) Anmeldenummer: 88105287.2
(22) Anmeldetag: 31.03.1988
(51) Int. Cl.: C10L 1/18, C10L 1/22, C10L 1/24, C10L 1/26

(54) **Verfahren zur Verhinderung oder Verminderung von Ablagerungen in Gemischaufbereitungssystemen von Motoren**
Process to prevent or reduce scales in mixture preparation devices of engines
Procédé pour empêcher ou diminuer les dépôts dans les systèmes de préparation de mélanges pour moteurs

(30) Priorität: 09.04.1987 DE 3711985
(43) Veröffentlichungstag der Anmeldung: 09.11.1988
(73) Patentinhaber: RWE-DEA Aktiengesellschaft für Mineraloel und Chemie, 22204 Hamburg (DE)
(72) Erfinder: Mertens-Gottselig, Dagmar, Dr., D-5020 Frechen-Bachem (DE); Hammer, Hartmut, Dr., D-5000 Köln 1 (DE); Müller, Heinrich, Dr., D-5047 Wesseling (DE); Wildersohn, Manfred, Dr., D-5180 Eschweiler (DE)
(74) Vertreter: Schupfner, Gerhard D.

(56) Entgegenhaltungen:
- EP-A- 0 014 992
- EP-A- 0 061 895
- EP-A- 0 144 922
- EP-A- 0 157 268
- EP-A- 0 166 096
- FR-A- 761 473
- FR-A- 2 372 224
- FR-A- 2 518 114
- GB-A- 708 193
- GB-A- 2 143 846
- GB-A- 2 147 005
- US-A- 2 807 526
- US-A- 4 332 594
- US-A- 4 398 921

## Beschreibung

Die Erfindung betrifft ein Verfahren zur Verhinderung oder Verminderung von Ablagerungen in Gemischaufbereitungssystemen von Motoren, in welche Alkoholkraftstoffe in Verbindung mit Schmiermitteln eingesetzt werden, die für mit Kohlenwasserstoff-Kraftstoffen betriebene Motoren geeignet sind, durch Zusatz von Polyolether(n) zu den Alkoholkraftstoffen.

Alkohole, insbesondere Methanol und Ethanol werden als alternative Kraftstoffe bzw. Kraftstoff-Komponenten seit einigen Jahren intensiv untersucht (s. beispielsweise EP-A-0 166 096).

Bei diesen Kraftstoffen ist bereits ein hoher technischer Entwicklungsgrad erreicht worden. Dies gilt in ähnlichem Umfang auch für mit diesen Kraftstoffen betriebene Kraftfahrzeuge. Problematisch ist jedoch noch immer die Bildung von Ablagerungen in den Gemischaufbereitungssystemen, insbesondere in den Vergasern und Injektionsvorrichtungen der Kraftfahrzeuge, wenn Schmiermittel eingesetzt werden, die für mit Kohlenwasserstoff-Kraftstoffen, wie z.B. Benzin und Dieselöl, betriebene Motoren geeignet sind.
Mit hoher Wahrscheinlichkeit stammen diese Ablagerungen aus den Bestandteilen dieser Schmiermittel.

Bisher wurden daher für mit Alkoholkraftstoffen betriebene Kraftfahrzeuge, insbesondere wenn die Kraftstoffe Alkoholkonzentrationen von über 75 Vol.-% enthalten, Spezialschmierstoffe eingesetzt.

So ist in der EP-A-0144922 ein Schmiermittel auf Polyolbasis für Motoren bei Betrieb derselben mit Alkoholkraftstoffen offenbart. Das Polyolschmiermittel besteht aus mehr als 40 % Propylenoxideinheiten und wird in einer Menge von 0,2-20 Volumenteilen pro 100 Volumenteile Kraftstoff,demselben zugesetzt.
Die Untersuchungen der Anmelderin haben nunmehr überraschend ergeben, daß diese Ablagerungen bei Einsatz üblicher kommerzieller Schmiermittel vermieden bzw. vermindert werden können durch ein Verfahren zur Verhinderung oder Verminderung von Ablagerungen in Gemischaufbereitungssystemen von Motoren, in welche Kraftstoffe auf Methanol- und/oder Ethanolbasis eingesetzt werden, die ggfs. Zusätze an Wasser und/oder C₃-C₁₀-Alkoholen und/oder andere Sauerstoff enthaltende Verbindungen und/oder Kohlenwasserstoffen und wenigstens einen Korrosionsinhibitor enthalten, dadurch gekennzeichnet, daß den Kraftstoffen ein oder mehrere Polyolether in einer Menge von 15 ppm bis zu 1 Gew.-%, vorzugsweise von 15 bis < 2000 ppm und besonders bevorzugt von 30 bis < 2000 ppm zugesetzt werden, wobei der (die) Polyolether die allgemeine Formel besitzt(en) worin R eine der folgenden Gruppen sein kann: H, unverzweigtes und verzweigtes C₁-C₂₀-Alkyl, C₁-C₂₀-Alkenyl, mehrfach ungesättigtes C₁-C₂₀-Alkyl, C₁-C₂₀-Cycloalkyl, mono- und bicyclisches C₆-C₁₄-Aryl mit und ohne funktionelle Gruppen wie OH, OR₄, NH₂, Alkylamingruppen, SH, SR₄, C ≡ N, (wobei R₄ jeweils aliphatische gesättigte und ungesättigte Alkylgruppen sein können sowie unsubstituierte und substituierte Arylgruppen), eine O-, S- und P-haltige Gruppe wie z.B. Carboxygruppe aliphatischer gesättigter und ungesättigter Carbonsäuren, insbesondere von Fettsäuren von aromatischen substituierten und unsubstituierten Carbonsäuren, Phosphorsäureestergruppen, Thiophosphoräureestergruppen, Acetalgruppen;
R₁ = H, C₁-C₈-Alkyl, unsubstituiertes oder substituiertes Aryl;
R₂ = H, C₁-C₈-Alkyl, unsubstituiertes oder substituiertes Aryl und, verzweigtes C₁-C₂₀-Alkyl, C₁-C₂₀-Alkenyl, mehrfach ungesättigtes C₁-C₂₀-Alkyl, C₁-C₂₀Cycloalkyl, mono- und bicyclisches C₆-C₁₄-Aryl mit und ohne funktionelle Gruppen wie OH, OR₄, NH₂, Alkylamingruppen, SH, SR₄, C ≡ N, (wobei R₄ jeweils aliphatische gesättigte und ungesättigte Alkylgruppen sein können sowie unsubstitutierte und substituierte Arylgruppen; wobei R₆ = H, eine geradkettige, verzweigte, gesättigte und ungesättigte C₁-C₂₀-Alkyl und Mono- und Bicycloalkylgruppe sowie substituierte und unsubstituierte Mono- und Bicycloarylgruppe, unsubstituierte und substituierte Aminogruppe, unsubstituierte und substituierte Alkoxygruppe, unsubstituierte und substituierte Thioethergruppe sein kann, wobei R₇ = geradkettige, verzweigte, gesättigte und ungesättigte Alkylgruppen sein können, wobei R₈ = R₆ sein kann sowie die C = O-Gruppen durch unsubstituierte, substituierte, gesättigte und ungesättigte Methylenbrücken aus 2 - 5 Methylengruppen verbunden sein können
= Phosphorsäure- und Thiophosphorsäureestergruppen,
= Alkylethylendiamintetraessigsäureester, -amid oder -imid sein kann und
- m: = 2 - 4, wobei m im Polyolether-Molekül ausschließlich aus 2 oder 3 oder 4 oder aus Kombinationen derselben besteht und
- n: = 2 - 200, bevorzugt 2 - 75, ist.

Die erfindungsgemäße Wirkung war insbesondere deshalb überraschend und unvorhersehbar, da der Polyolether nur in einer kleinen Menge im Kraftstoff enthalten ist und sich mit diesem im Gemisch mit Luft in sehr feiner Verteilung im Inneren, beispielsweise eines Vergasers oder einer Einspritz-Vorrichtung befindet. Erfindungsgemäß werden die Polyolether in Mengen von 15 ppm bis zu 1 Gew.-% bezogen auf den Gesamtkraftstoff, bevorzugt von 15 ppm bis < 2000 ppm und besonders bevorzugt von 30 ppm bis < 2000 ppm eingesetzt.

Bevorzugt werden Polyolether aus Ethylenoxid oder Propylenoxideinheiten oder Gemische derselben verwendet, wobei die Anzahl n der Polyoleinheiten = 1 bis 200, bevorzugt = 2 - 100 und besonders bevorzugt 2 - 75 ist, wobei bekanntlich bei höheren Polymerisaten n eine Durchschnittszahl ist.
Die Substituenten R₁ und R₂ sind bevorzugt H und/oder CH₃, können jedoch auch höhere Alkylgruppen von C₂ bis C₈ sein und Arylgruppen sein.
Geeignete Polyolether können jedoch auch durch Polymerisation von Tetrahydrofuran bzw. Derivaten (m=4) oder Trimethylenoxid bzw. Derivaten (m=3) hergestellt sein bzw. Mischpolymerisate mit Di-, Tri- und Tetramethyleneinheiten bzw. deren Derivaten sein.
Die Gruppen R und R₃ wurden oben genannt. Bevorzugt sind für R die Gruppen H, Alkyl, Aryl und Carboxygruppen.

Die Polyolethergruppen werden so ausgewählt, daß die Polyolether im jeweiligen Alkohol bzw. Gemisch löslich sind. Bevorzugte Kraftstoffe zur oben genannten Verwendung sind Kraftstoffe, die 0,1 bis 25 Vol.%, vorzugsweise 1 bis 25 Vol.% und besonders bevorzugt 2 bis 25 Vol.% Kohlenwasserstoffe und 75 bis 99,9 Vol.%, vorzugsweise 75 bis 99 Vol.% und besonders bevorzugt 75 bis 98 Vol.% Methanol und/oder Ethanol und/oder beliebige Gemische aus Methanol und Ethanol enthalten, wobei die zugesetzten Kohlenwasserstoffe bevorzugt C₄- bis Cₓ-Kohlenwasserstoffe sind, wobei x der Kohlenstoffanzahl der Kohlenwasserstoffe an der oberen Grenze der Benzinkraftstoff-Kohlenwasserstoffe entspricht. Die Alkohole können jedoch auch Kohlenwasserstoff-frei sein. Durch die erfindungsgemäße Verwendung der Polyolether werden Ablagerungen jedoch auch dann vermieden, wenn die Alkoholkonzentration geringer ist, wie z.B. nur 50 Vol.% oder noch geringer.

Die verwendeten Schmieröle befinden sich im allgemeinen in einem gesonderten Schmierölkreislauf, können jedoch auch den Kraftstoffen zugesetzt sein. Sehr gute Ergebnisse werden beispielsweise erhalten mit Kraftstoffen auf Methanol- oder Ethanolbasis bzw. deren Gemischen die 0,1 bis 15 Gew.-%, bevorzugt 2 bis 15 Gew.-% an C₄/C₅ bzw. an C₄- bis C₆-Kohlenwasserstoffen enthalten, wobei im Falle von Methanol bis zu 15 Gew.-% an Wasser und im Falle von Ethanol bis zu 25 Gew.-% an Wasser im Kraftstoff enthalten sein können und das C₄/C₅ bzw das C₄ : C₅/C₆-Verhältnis 1:500 Gewichtsteile bis 3:1 Gewichtsteile, bevorzugt 1:1 bis 1:20 ist.
Ebenso werden beispielsweise sehr gute Ergebnisse mit C₄-C₇-Kohlenwasserstoffen erhalten, wobei 0,1 bis 18 Gew.-%, bevorzugt 2 bis 18 Gew.-% an Kohlenwasserstoffen im Kraftstoff enthalten sind und das C₄ C₅-C₇-Verhältnis 1:500 Gew. Teile bis 3:1 Gew. Teile, bevorzugt 1:1 bis 1:20 ist.
Auch bei Zusatz von C₄-Kohlenwasserstoffen und Kohlenwasserstoffen im Benzinsiedebereich bzw. bei Zusatz von Benzin zu den genannten Alkoholen werden sehr gute Ergebnisse erhalten. Hierbei werden 0,1 bis 25 Gew.-%, bevorzugt 2 bis 25 Gew.-% zugesetzt, bei einem Verhältnis von C₄ : Benzin von 1:500 bis 3:1 Gewichtsteilen, bevorzugt von 1:1 bis 1:20.
Sehr gute Ergebnisse werden jedoch auch mit Kohlenwasserstoffzusätzen erhalten, die beispielsweise nur wenig oder keine C₄-Kohlenwasserstoffe enthalten, wie z.B. Sommerbenzin, Leichtbenzinschnitten, Platformatschnitten, Pyrolysebenzinschnitten, Merox-Benzinschnitten, Alkylierungs- und Polymerbenzinschnitten u.a.

Die Alkohole können Rein- oder Rohalkohole sein. So kann beispielsweise sowohl Rein- als auch Rohmethanol oder abgetopptes Methanol eingesetzt werden, sowie destilliertes, wasserfreies oder azeotropes Ethanol oder Ethanol das noch mehr Wasser und Verunreinigungen enthalten kann, wie es z.B. bei der Bioethanolerzeugung anfällt.

Die eingesetzten Kraftstoffe können auch zusätzliche Aromaten enthalten z.B. C₆-C₈-Aromaten oder sog. Platformat sowie Zusätze an Ethern wie Dimethylether, tert.-Alkylether beispielsweise Methyltert.-butyl- oder amylether, ferner Ketone wie beispielsweise Aceton und andere Sauerstoff enthaltende Verbindungen.
Zusätzliche Alkohole wie sämtliche Isomeren der C₃-C₁₀-Alkohole, insbesondere C₃- und C₄-Alkohole können ebenfalls enthalten sein. Als zugesetzte Kohlenwasserstoffe sind Raffinerieschnitte im entsprechenden Siedebereich sehr gut geeignet, so können C₄-, C₅-, C₆-, C₇-Kohlenwasserstoffe sowie Benzine und deren Kombinationen eingesetzt werden.

Die Ablagerungen in den Gemischaufbereitungssystemen werden auch dann erfindungsgemäß vermieden, wenn im eingesetzten Kraftstoff Korrosionsinhibitoren und sonstige übliche Additive enthalten sind.
Korrosionsinhibitoren können beispielsweise folgende Verbindungen und ihre Derivate bzw. Gemische derselben sein bzw. Gemische, welche die folgenden Verbindungen, ihre Derivate bzw. Gemische derselben enthalten, wobei die genannten Verbindungen als beispielhaft zu verstehen sind, ohne daß die Nennung derselben eine Einschränkung darstellt:
Imidazolinderivate, Glycylamide, aliphatische Mono-, Di- und Polyamine und ihre N-substituierten Derivate, Ethylendiamin, Succinsäure, Alkenylsuccinsäure und Polymere derselben, Alkanolamine, Monomere und Polymerisate ungesättigter aliphatischer Carbonsäuren, wie beispielsweise von Ölsäure und Linolsäure, aliphatische Dicarbonsäuren, Oxalsäure bis C₂₀-Dicarbonsäuren, Polyalkylenpolyamine, Triazole, Aminotriazole, Triazoline, Aminotriazoline, Benzoesäure und ihre Salze, Morpholine, organische Phosphorsäurederivate, Salze organischer gesättigter und ungesättigter Carbonsäuren, Carbonsäureanhydride, Alkoxyalkylamine, Stickstoff enthaltende Kondensate, Borverbindungen, amphotere N-Verbindungen, Aryltriazolverbindungen u.a.
Gemäß der erfindungsgemäßen Verwendung können in den Kraftstoffen auch andere Additive wie zusätzliche Emulgatoren, Zündkontrolladditive, Rostschutzadditive, Verschleißadditive u.a. enthalten sein.

An folgenden Versuchen wird die erfindungsgemäße Verwendung zusätzlich erläutert.

### Versuch 1

Ein VW-Jetta mit einem 90 PS Motor wurde im üblichen Fahrbetrieb sowie bei extremer Fahrweise bei sehr hohen sommerlichen und sehr tiefen winterlichen Temperaturen (ca. 35 °C + bzw. - 30 °C) sowie im Kalt- und Kurzstreckenbetrieb mit einem Kraftstoff betrieben, der 90 Gew.-% Methanol und 10 Gew.-% C₄-Kohlenwasserstoffe + Leichtbenzin enthielt sowie einen Korrosionsinhibitor, der ein amphoteres stickstoffhaltiges Kondensationsprodukt enthielt und erfindungsgemäß 200 ppm und 500 ppm des Polyolethers.

H₃C [- O - CH₂ - CH₂ - ]₄ OCH₃

Als Schmiermittel wurde ein kommerzielles Produkt der Klasse SAE 15 W 40 eingesetzt.
Der Vergaser wurde alle 2500 km auf Ablagerungen untersucht. Auch nach insgesamt 25.000 km war der Vergaser völlig sauber. Ablagerungen wurden nicht gefunden.
Zum Vergleich wurde der gleiche Kraftstoff ohne Polyolether eingesetzt. Im Vergaser wurden nach Beendigung des Tests Ablagerungen im Drosselklappenbereich gefunden.

### Versuch 2

Versuch 1 wurde wiederholt mit dem Polyolether als Zusatz in einer Menge von 100 ppm. Der Vergaser erwies sich nach Beendigung des Tests als einwandfrei sauber.

### Versuch 3

Versuch 1 wurde wiederholt mit dem Polyolether als Zusatz in einer Menge von 1500 ppm. Der Vergaser war nach Beendigung des Tests einwandfrei sauber.

### Versuch 4

Versuch 1 wurde wiederholt, jedoch als Kohlenwasserstoff übliches bleifreies Benzin in einer Menge von 15 Gew.% dem Methanol zugesetzt. Als Polyolether wurde ein Mischpolyolether aus Propylenoxid und Ethylenoxid eingesetzt mit endständigen Methylethergruppen und n = 10 sowie mit einer endständigen p-Kresolgruppe (R), einer endständigen Succinimidgruppe und n = 75. Der Vergaser war nach Beendigung des Tests einwandfrei sauber.

Ein Vergleichsversuch ohne Polyoletherzusatz ergab Ablagerungen an Einspritzsystem und Vergaser.

### Versuch 5

Versuch 1 wurde wiederholt, jedoch ein Alkoholgemisch von 3 Teilen Methanol und 1 Teil Ethanol eingesetzt. Als Kohlenwasserstoff wurden 10 Gew.% C₄-Kohlenwasserstoffe + eine Raffineriefraktion, die im wesentlichen C₅-C₇ Kohlenwasserstoffe enthielt, eingesetzt.
Es wurde ein Polyolether aus Ethylenoxid mit n = 4, einer endständigen Isooctylethergruppe und einer endständigen Hydroxylgruppe eingesetzt. Nach Beendigung des Tests erwiesen sich Vergaser und Einspritzsystem als einwandfrei sauber.

### Versuch 6

Versuch 1 wurde wiederholt,jedoch Superbenzin in einer Menge von 20 Gew.% dem Methanol zugesetzt. Als Polyolether wurde in einer Menge von 1700 ppm zugesetzt. Der Vergaser war nach Beendigung des Test einwandfrei sauber.

### Versuch 7

Versuch 1 wurde wiederholt, jedoch Methanol,mit 5 Gew.% Wasser,und 5 Gew.% Leichtbenzin verwendet und der Polyolether

HO - (CH₂)₄ - O [ - (CH₂)₄ - O] ₄₀ - (CH₂)₄ - OH

in einer Menge von 800 ppm eingesetzt. Der Vergaser war nach Beendigung des Test einwandfrei sauber.

### Versuch 8

Versuch 1 wurde wiederholt, jedoch azeotropes Ethanol anstelle von Methanol verwendet.
Der Vergaser war nach Beendigung des Tests einwandfrei sauber.

Ein Vergleichsversuch ohne Polyolether ergab Ablagerungen im Vergaser.

### Versuch 9

Versuch 1 wurde wiederholt mit einem Mercedes-Benz 200 E. Als Polyolether wurde eingesetzt.
Nach Beendigung des Tests erwies sich das Einspritzsystem als einwandfrei sauber.
Im Vergleichstest ohne Polyolether befanden sich Ablagerungen am Einspritzsystem.

Ähnliche Ergebnisse wurden mit anderen erfindungsgemäßen Polyolethern mit und ohne Korrosionsinhibitoren und anderen Additiven erhalten.

Die vorliegende Erfindung stellt eine wichtige Verbesserung auf dem Gebiet der Alkoholkraftstoffe dar.
Die Versuche zeigen, daß durch den erfindungsgemäßen Zusatz der Polyolether, konventionelle, käufliche Schmiermittel in mit Alkoholkraftstoffen betriebenen Motoren eingesetzt werden können, anstelle speziell für solche Motoren hergestellten Schmiermitteln.

## Patentansprüche

1. Verfahren zur Verhinderung oder Verminderung von Ablagerungen in Gemischaufbereitungssystemen von Otto-Motoren, in welche Kraftstoffe auf Methanol-und/oder Ethanolbasis, die ggfs. Zusätze an Wasser und/oder C₃-C₁₀- Alkoholen und/oder andere Sauerstoff enthaltende Verbindungen und/oder Kohlenwasserstoffe und wenigstens einen Korrosionsinhibitor enthalten, in Verbindung mit Schmiermittel eingesetzt werden,die für mit Kohlenwasserstoff-Kraftstoffen betriebene Motoren geeignet sind, dadurch gekennzeichnet,dass den Kraftstoffen ein oder mehrere Polyolether in einer Menge von 15 bis < 2000 ppm, bevorzugt von 30 bis < 2000 ppm zugesetzt werden,wobei der (die) Polyolether die allgemeine Formel besitzt(en),worin R eine der folgenden Gruppen sein kann:
H,unverzweigtes und verzweigtes C₁-C₂₀-Alkyl,C₁-C₂₀-Alkenyl, mehrfach ungesättigtes C₁-C₂₀-Alkyl,C₁-C₂₀-Cycloalkyl, mono- und bicyclisches C₆-C₁₄-Aryl mit und ohne funktionelle Gruppen wie OH,OR₄,NH₂,Alkylamin,SH, SR₄, C≡N, (wobei R₄ jeweils aliphatische gesättigte und ungesättigte Alkylgruppe sein kann sowie eine unsubstituierte und substituierte Arylgruppe),eine O-, S- und P-haltige Gruppe wie z.B. eine Carboxygruppe von aliphatischen gesättigten und ungesättigten Carbonsäuren, insbesondere von Fettsäuren, von aromatischen substituierten und unsubstituierten Carbonsäuren,Phosphorsäureestergruppen,Thiophosphorsäureestergruppen,Acetalgruppen;
R₁=H,C₁-C₈-Alkyl,unsubstituiertes oder substituiertes Aryl;
R₂=H,C₁-C₈-Alkyl,unsubstituiertes oder substituiertes Aryl und
R₃= H,OR₅, SR₅, N(R₅)₂ wobei R₅ = H,unverzweigtes und verzweigtes C₁-C₂₀-Alkyl, C₁-C₂₀-Alkenyl,mehrfach ungesättigtes C₁-C₂₀-Alkyl, C₁-C₂₀Cycloalkyl,mono- und bicyclisches C₆-C₁₄-Aryl mit und ohne funktionlle Gruppen wie OH,OR₄, NH₂,Alkylamin,SH,SR₄,C≡N (wobei R₄ jeweils aliphatische gesättigte und ungesättigte Alkylgruppe sein kann sowie unsubstituierte und substituierte Arylgruppe), wobei R₆ = H, eine geradkettige, verzweigte, gesättigte und ungesättigte C₁-C₂₀-Alkyl und Mono- und Bicycloalkylgruppe sowie eine substituierte und unsubstituierte Mono- und Bicycloarylgruppe, unsubstituierte und substituierte Aminogruppe, unsubstituierte und substituierte Alkoxygruppe, unsubstituierte und substituierte Thioethergruppe sein kann,
wobei R₇ = geradkettige, verzweigte, gesättigte und ungesättigte Alkylgruppen sein können, wobei R₈ = R₆ sein kann sowie die C = O-Gruppen durch unsubstituierte, substituierte, gesättigte und ungesättigte Methylenbrücken auf 2 - 5 Methylengruppen verbunden sein können,
= Phosphorsäure- und Thiophosphorsäureestergruppen,
= Alkylethylendiamintetraessigsäureester, -amid oder -imid
und
m = 2 - 4, wobei m im Polyolether-Molekül ausschließlich aus 2 oder 3 oder 4 oder aus Kombinationen derselben besteht und
n = 2 - 100,bevorzugt 2 - 75.

2. Verfahren nach Anspruch 1, dadurch gekennzeichnet, daß R₁ und R₂ H und/oder CH₃ sind.

3. Verfahren nach den Ansprüchen 1 und 2, dadurch gekennzeichnet, daß die Kraftstoffe 0,1 bis 25 Vol.%, vorzugsweise 1 bis 25 Vol.% und besonders bevorzugt 2 bis 25 Vol.% Kohlenwasserstoffe und 75 bis 99,9 Vol.%, vorzugsweise 75 bis 99 Vol.% und besonders bevorzugt 75 bis 98 Vol.% Methanol und/oder Ethanol und/oder beliebige Gemische aus Methanol und Ethanol enthalten.

4. Verfahren nach den Ansprüchen 1 bis 3, dadurch gekennzeichnet, daß die Kohlenwasserstoffe C₄- bis Cₓ-Kohlenwasserstoffe sind, wobei x der Kohlenstoffanzahl der Kohlenwasserstoffe an der oberen Grenze der Benzinkraftstoff-Kohlenwasserstoffe entspricht.

5. Verfahren nach den Ansprüchen 1 - 4, dadurch gekennzeichnet, daß das eingesetzte Ethanol zumindest teilweise wasserhaltiges Ethanol ist.

6. Verfahren nach den Ansprüchen 1 - 5, dadurch gekennzeichnet, daß das eingesetzte Methanol zumindest teilweise undestilliertes technisches Methanol und/oder abgetopptes technisches Methanol ist.

7. Verfahren nach den Ansprüchen 1-6,dadurch gekennzeichnet, dass in den Kraftstoffen zusätzlich aromatische Kohlenwasserstoffe enthalten sind.

8. Verfahren nach den Ansprüchen 1-7,dadurch gekennzeichnet, dass R eine der folgenden Gruppen sein kann:
H,unverzweigtes und verzweigtes C₁-C₂₀-Alkyl,C₁-C₂₀-Alkenyl, mehrfach ungesättigtes C₁-C₂₀-Alkyl,C₁-C₂₀-cycloalkyl, mono- und bicyclisches C₆-C₁₄-Aryl mit und ohne funktionelle Gruppen wie OH,OR₄,NH₂,Alkylamin,SH, SR₄, C≡N, (wobei R₄ jeweils aliphatische gesättigte und ungesättigte Alkylgruppe sein kann sowie eine unsubstituierte und substituierte Arylgruppe),eine O-,S- und P-haltige Gruppe wie z.B. eine Carboxygruppe von aliphatischen gesättigten und ungesättigten Carbonsäuren, insbesondere von Fettsäuren, von aromatischen substituierten und unsubstituierten Carbonsäuren,Phosphorsäureestergruppen,Thiophosphorsäureestergruppen,Acetalgruppen;

9. Verfahren nach den Ansprüchen 1 - 8, dadurch gekennzeichnet, daß R₃ ein Rest aus der Gruppe H, OR₅, SR₅,

10. Kraftstoffe für Otto-Motoren auf Methanol- und/oder Ethanolbasis,die in Verbindung mit Schmiermitteln eingesetzt werden,die für mit Kohlenwasserstoff-Kraftstoffen betriebene Motoren geeignet sind,wobei die Kraftstoffe ggfs. Zusätze an Wasser und/oder C₃-C₁₀-Alkoholen und/oder Kohlenwasserstoffen und/oder anderen Sauerstoff enthaltenden Verbindungen und wenigstens einen Korrosionsinhibitor enthalten,dadurch gekennzechnet,dass die Kraftstoffe einen oder mehrere Polyolether in einer Menge von 15 bis < 2000 ppm und bevorzugt von 30 bis < 2000 ppm enthalten und dass der Polyolether die allgemeine Formel besitzt(en),worin R eine der folgenden Gruppen sein kann:
H,unverzweigtes und verzweigtes C₁-C₂₀-Alkyl,C₁-C₂₀-Alkenyl, mehrfach ungesättigtes C₁-C₂₀-Alkyl,C₁-C₂₀-Cycloalkyl, mono- und bicyclisches C₆-C₁₄-Aryl mit und ohne funktionelle Gruppen wie OH,OR₄,NH₂,Alkylamin,SH, SR₄, C≡N, (wobei R₄ jeweils aliphatische gesättigte und ungesättigte Alkylgruppe sein kann sowie eine unsubstituierte und substituierte Arylgruppe),eine O-,S- und P-haltige Gruppe wie z.B. eine Carboxygruppe von aliphatischen gesättigten und ungesättigten Carbonsäuren, insbesondere von Fettsäuren, von aromatischen substituierten und unsubstituierten Carbonsäuren,Phosphorsäureestergruppen,Thiophosphorsäureestergruppen,Acetalgruppen;
R₁=H, C₁-C₈-Alkyl,unsubstituiertes oder substituiertes Aryl;
R₂=H, C₁-C₈-Alkyl,unsubstituiertes oder substituiertes Aryl und
R₃= H,OR₅, SR₅, N(R₅)₂ wobei R₅ = H,unverzweigtes und verzweigtes C₁-C₂₀-Alkyl, C₁-C₂₀-Alkenyl,mehrfach ungesättigtes C₁-C₂₀-Alkyl, C₁-C₂₀Cycloalkyl,mono- und bicyclisches C₆-C₁₄-Aryl mit und ohne funktionlle Gruppen wie OH,OR₄, NH₂,Alkylamin,SH,SR₄, C≡N (wobei R₄ jeweils aliphatische gesättigte und ungesättigte Alkylgruppe sein kann sowie unsubstituierte und substituierte Arylgruppe), wobei R₆ = H, eine geradkettige, verzweigte, gesättigte und ungesättigte C₁-C₂₀-Alkyl und Mono- und Bicycloalkylgruppe sowie eine substituierte und unsubstituierte Mono- und Bicycloarylgruppe, unsubstituierte und substituierte Aminogruppe, unsubstituierte und substituierte Alkoxygruppe, unsubstituierte und substituierte Thioethergruppe sein kann,
wobei R₇ = geradkettige, verzweigte, gesättigte und ungesättigte Alkylgruppen sein können, wobei R₈ = R₆ sein kann sowie die C = O-Gruppen durch unsubstituierte, substituierte, gesättigte und ungesättigte Methylenbrücken auf 2 - 5 Methylengruppen verbunden sein können,
= Phosphorsäure- und Thiophosphorsäureestergruppen,
= Alkylethylendiamintetraessigsäureester, -amid oder -imid und
m = 2 - 4, wobei m im Polyolether-Molekül ausschließlich aus 2 oder 3 oder 4 oder aus Kombinationen derselben besteht und
n= 2 - 100,bevorzugt 2 - 75.

11. Kraftstoffe nach Anspruch 10, dadurch gekennzeichnet, daß R₁ und R₂ H und/oder CH₃ sind.

12. Kraftstoffe nach den Ansprüchen 10 und 11, dadurch gekennzeichnet, daß die Kraftstoffe 0,1 bis 25 Vol.-%, vorzugsweise 1 bis 25 Vol.-% und besonders bevorzugt 2 bis 25 Vol.-% Kohlenwasserstoffe und 75 bis 99,9 Vol.-%, vorzugsweise 75 bis 99 Vol.-% und besonders bevorzugt 75 bis 98 Vol.-% Methanol und/oder Ethanol und/oder beliebige Gemische aus Methanol und Ethanol enthalten.

13. Kraftstoffe nach den Ansprüchen 10 - 12, dadurch gekennzeichnet, daß die Kohlenwasserstoffe C₄- bis Cₓ-Kohlenwasserstoffe sind, wobei x der Kohlenstoffanzahl der Kohlenwasserstoffe an der oberen Grenze der Benzinkraftstoff-Kohlenwasserstoffe entspricht.

14. Kraftstoffe nach den Ansprüchen 10 - 13, dadurch gekennzeichnet, daß das eingesetzte Ethanol zumindest teilweise wasserhaltiges Ethanol ist.

15. Kraftstoffe nach den Ansprüchen 10 - 14, dadurch gekennzeichnet, daß das eingesetzte Methanol zumindest teilweise undestilliertes technisches Methanol und/oder abgetopptes technisches Methanol ist.

16. Kraftstoffe nach den Ansprüchen 10 - 15, dadurch gekennzeichnet, daß in den Kraftstoffen-zusätzlich aromatische Kohlenwasserstoffe enthalten sind.

17. Kraftstoffe nach den Ansprüchen 10-16,dadurch gekennzeichnet,dass R eine der folgenden Gruppen sein kann:
H,unverzweigtes und verzweigtes C₁-C₂₀-Alkyl,C₁-C₂₀-Alkenyl, mehrfach ungesättigtes C₁-C₂₀-Alkyl,C₁-C₂₀-Cycloalkyl, mono- und bicyclisches C₆-C₁₄-Aryl mit und ohne funktionelle Gruppen wie OH,OR₄,NH₂,Alkylamin,SH, SR₄, C≡N, (wobei R₄ jeweils aliphatische gesättigte und, ungesättigte Alkylgruppe sein kann sowie eine unsubstituierte und substituierte Arylgruppe),eine O-, S- und P-haltige Gruppe wie z.B. eine Carboxygruppe von aliphatischen gesättigten und ungesättigten Carbonsäuren, insbesondere von Fettsäuren, von aromatischen substituierten und unsubstituierten Carbonsäuren,Phosphorsäureestergruppen,Thiophosphorsäureestergruppen,Acetalgruppen;

18. Kraftstoffe nach den Ansprüchen 10 - 17, dadurch gekennzeichnet, daß R₃ ein Rest aus der Gruppe H, OR₅, SR₅,

19. Verwendung von Polyolethern nach den Ansprüchen 1-9, zur Verhinderung oder Verminderung von Ablagerungen in Gemischaufbereitungssystemen von Motoren, in welche Kraftstoffe auf Methanol- und/oder Ethanolbasis,die ggfs. Zusätze an Wasser und/oder C₃-C₁₀-Alkohole und/oder Sauerstoff enthaltende Verbindungen und/oder Kohlenwasserstoffe und wenigstens einen Korrosionsinhibitor enthalten, in Verbindung mit Schmiermitteln eingesetzt werden,die für mit Kohlenwasserstoff-Kraftstoffen betriebene Motoren geeignet sind,wobei den Kraftstoffen ein oder mehrere Polyolether in einer Menge von 15 ppm bis 1 Gew.-%,bevorzugt von 15- < 2000 ppm und besonders bevorzugt von 30- < 2000 ppm zugesetzt ist(sind).

## Claims

1. A method of preventing or reducing deposits in fuel-induction systems of spark-ignition engines in which methanol-based and/or ethanol-based fuels which, if desired, contain additions of water and/or C₃-C₁₀ alcohols and/or other oxygen-containing compounds and/or hydrocarbons and at least one corrosion inhibitor are used together with lubricants suited for engines which are operated with hydrocarbon fuels, characterised in that one or a plurality of polyol ethers is (are) added to the fuels in an amount of 15 to < 2000 ppm, preferably of 30 to < 2000 ppm, the polyol ether(s) having the general formula wherein R may be one of the following groups: H, unbranched and branched C₁-C₂₀ alkyl, C₁-C₂₀ alkenyl, multiply unsaturated C₁-C₂₀ alkyl, C₁-C₂₀ cycloalkyl, monocyclic and bicyclic C₆-C₁₄ aryl with and without functional groups such as OH, OR₄, NH₂, alkylamine, SH, SR₄, C≡N, (wherein R₄ may respectively be an aliphatic saturated and unsaturated alkyl group as well as an unsubstituted and substituted aryl group), an O-, S- and P-containing group such as, for instance, a carboxy group of aliphatic saturated and unsaturated carboxylic acids, especially of fatty acids, of aromatic substituted and unsubstituted carboxylic acids, phosphoric acid ester groups, thiophosphoric acid ester groups, acetal groups;
R₁ = H, C₁-C₈ alkyl, unsubstituted or substituted aryl;
R₂ = H, C₁-C₈ alkyl, unsubstituted or substituted aryl; and
R₃ = H, OR₅, SR₅, N(R₅)₂, wherein R₅ = H, unbranched and branched C₁-C₂₀ alkyl, C₁-C₂₀ alkenyl, multiply unsaturated C₁-C₂₀ alkyl, C₁-C₂₀ cycloalkyl, monocyclic and bicyclic C₆-C₁₄ aryl with and without functional groups such as OH, OR₄, NH₂, alkylamine, SH, SR₄, C≡N (wherein R₄ may respectively be an aliphatic saturated and unsaturated alkyl group as well as an unsubstituted and substituted aryl group), wherein R₆ may be H, a straight-chained, branched, saturated and unsatured C₁-C₂₀ alkyl and mono- and bicycloalkyl group as well as a substituted and unsubstituted mono- and bicycloaryl group, an unsubstituted and substituted amino group, an unsubstituted and substituted alkoxy group, an unsubstituted and substituted thioether group,
wherein R₇ may be straight-chained, branched, saturated and unsaturated alkyl groups, wherein R₈ may be R₆ and the C=O groups may be linked by unsubstituted, substituted, saturated and unsaturated methylene bridges consisting of 2-5 methylene groups,
= phosphoric acid and thiophosphoric acid ester groups,
= alkylethylenediamine tetraacetic acid ester, amide or imide
and
m = 2-4, wherein in the polyol ether molecule m exclusively consists of 2 or 3 or 4 or of combinations thereof and
n = 2-100, preferably 2-75.

2. The method as claimed in claim 1, characterised in that R₁ and R₂ are H and/or CH₃.

3. The method as claimed in claims 1 and 2, characterised in that the fuels contain 0.1-25 vol.%, preferably 1-25 vol.% and most preferably 2-25 vol.% of hydrocarbons and 75-99.9 vol.%, preferably 75-99 vol.% and most preferably 75-98 vol.% of methanol and/or ethanol and/or any mixtures of methanol and ethanol.

4. The method as claimed in claims 1 to 3, characterised in that the hydrocarbons are C₄ to Cₓ hydrocarbons, x corresponding to the carbon number of the hydrocarbons at the upper limit of the gasoline fuel hydrocarbons.

5. The method as claimed in claims 1 to 4, characterised in that the ethanol used at least partly is hydrous ethanol.

6. The method as claimed in claims 1 to 5, characterised in that the methanol used at least partly is undistilled technical methanol and/or topped technical methanol.

7. The method as claimed in claims 1-6, characterised in that the fuels additionally contain aromatic hydrocarbons.

8. The method as claimed in claims 1 to 7, characterised in that R may be one of the following groups:
H, unbranched and branched C₁-C₂₀ alkyl, C₁-C₂₀ alkenyl, multiply unsaturated C₁-C₂₀ alkyl, C₁-C₂₀ cycloalkyl, monocyclic and bicyclic C₆-C₁₄ aryl with and without functional groups such as OH, OR₄, NH₂, alkylamine, SH, SR₄, C≡N, (wherein R₄ may respectively be an aliphatic saturated and unsaturated alkyl group as well as an unsubstituted and substituted aryl group), an O-, S- and P-containing group such as, for instance, a carboxy group of aliphatic saturated and unsaturated carboxylic acids, especially of fatty acids, of aromatic substituted and unsubstituted carboxylic acids, phosphoric acid ester groups, thiophosphoric acid ester groups, acetal groups.

9. The method as claimed in claims 1 to 8, characterised in that R₃ is a residue from the group H, OR₅, SR₅,

10. Fuels for methanol-based and/or ethanol-based spark-ignition engines used together with lubricants suited for engines which are operated with hydrocarbon fuels, wherein, if desired, the fuels contain additions of water and/or C₃-C₁₀ alcohols and/or hydrocarbons and/or other oxygen-containing compounds and at least one corrosion inhibitor, characterised in that the fuels contain one or a plurality of polyol ethers in an amount of 15 to < 2000 ppm and preferably of 30 to < 2000 ppm and that the polyol ether(s) has (have) the general formula, wherein R may be one of the following groups: H, unbranched and branched C₁-C₂₀ alkyl, C₁-C₂₀ alkenyl, multiply unsaturated C₁-C₂₀ alkyl, C₁-C₂₀ cycloalkyl, monocyclic and bicyclic C₆-C₁₄ aryl with and without functional groups such as OH, OR₄, NH₂, alkylamine, SH, SR₄, C≡N, (wherein R₄ may respectively be an aliphatic saturated and unsaturated alkyl group as well as an unsubstituted and substituted aryl group), an O-, S- and P-containing group such as, for instance, a carboxy group of aliphatic saturated and unsaturated carboxylic acids, especially of fatty acids, of aromatic substituted and unsubstituted carboxylic acids, phosphoric acid ester groups, thiophosphoric acid ester groups, acetal groups;
R₁ = H, C₁-C₈ alkyl, unsubstituted or substituted aryl;
R₂ = H, C₁-C₈ alkyl, unsubstituted or substituted aryl; and
R₃ = H, OR₅, SR₅, N(R₅)₂, wherein R₅ = H, unbranched and branched C₁-C₂₀ alkyl, C₁-C₂₀ alkenyl, multiply unsaturated C₁-C₂₀ alkyl, C₁-C₂₀ cycloalkyl, monocyclic and bicyclic C₆-C₁₄ aryl with and without functional groups such as OH, OR₄, NH₂, alkylamine, SH, SR₄, C≡N (wherein R₄ may respectively be an aliphatic saturated and unsaturated alkyl group as well as an unsubstituted and substituted aryl group), wherein R₆ may be H, a straight-chained, branched, saturated and unsatured C₁-C₂₀ alkyl and mono- and bicycloalkyl group as well as a substituted and unsubstituted mono- and bicycloaryl group, an unsubstituted and substituted amino group, an unsubstituted and substituted alkoxy group, an unsubstituted and substituted thioether group,
wherein R₇ may be straight-chained, branched, saturated and unsaturated alkyl groups, wherein R₈ may be R₆ and the C=O groups may be linked by unsubstituted, substituted, saturated and unsaturated methylene bridges consisting of 2-5 methylene groups,
= phosphoric acid and thiophosphoric acid ester groups,
= alkylethylenediamine tetraacetic acid ester, amide or imide
and
m = 2-4, wherein in the polyol ether molecule m exclusively consists of 2 or 3 or 4 or of combinations thereof and
n = 2-100, preferably 2-75.

11. The fuels as claimed in claim 10, characterised in that R₁ and R₂ are H and/or CH₃.

12. The fuels as claimed in claims 10 and 11, characterised in that the fuels contain 0.1-25 vol.%, preferably 1-25 vol.% and most preferably 2-25 vol.% of hydrocarbons and 75-99.9 vol.%, preferably 75-99 vol.% and most preferably 75-98 vol.% of methanol and/or ethanol and/or any mixtures of methanol and ethanol.

13. The fuels as claimed in claims 10 to 12, characterised in that the hydrocarbons are C₄ to Cₓ hydrocarbons, x corresponding to the carbon number of the hydrocarbons at the upper limit of the gasoline fuel hydrocarbons.

14. The fuels as claimed in claims 10 to 13, characterised in that the ethanol used at least partly is hydrous ethanol.

15. The fuels as claimed in claims 10 to 14, characterised in that the methanol used at least partly is undistilled technical methanol and/or topped technical methanol.

16. The fuels as claimed in claims 10 to 15, characterised in that the fuels additionally contain aromatic hydrocarbons.

17. The fuels as claimed in claims 10 to 16, characterised in that R may be one of the following groups:
H, unbranched and branched C1-C₂₀ alkyl, C₁-C₂₀ alkenyl, multiply unsaturated C₁-C₂₀ alkyl, C₁-C₂₀ cycloalkyl, monocyclic and bicyclic C₆-C₁₄ aryl with and without functional groups such as OH, OR₄, NH₂, alkylamine, SH, SR₄, C≡N, (wherein R₄ may respectively be an aliphatic saturated and unsaturated alkyl group as well as an unsubstituted and substituted aryl group), an O-, S- and P-containing group such as, for instance, a carboxy group of aliphatic saturated and unsaturated carboxylic acids, especially of fatty acids, of aromatic substituted and unsubstituted carboxylic acids, phosphoric acid ester groups, thiophosphoric acid ester groups, acetal groups.

18. The fuels as claimed in claims 10 to 17, characterised in that R₃ is a residue from the group H, OR₅, SR₅,

19. Use of polyol ethers as claimed in claims 1 to 9 for preventing or reducing deposits in fuel-induction systems of engines in which methanol-based and/or ethanol-based fuels which, if desired, contain additions of water and/or C₃-C₁₀ alcohols and/or oxygen-containing compounds and/or hydrocarbons and at least one corrosion inhibitor are used together with lubricants suited for engines which are operated with hydrocarbon fuels, wherein one or a plurality of polyol ethers is (are) added to the fuels in an amount of 15 ppm to 1 wt.%, preferably of 15 to < 2000 ppm and most preferably of 30 to < 2000 ppm.

## Revendications

1. Procédé pour empêcher ou atténuer la formation de dépôts dans des systèmes de préparation de mélanges dans des moteurs de véhicules automobiles, dans lesquels des carburants à base de méthanol et/ou d'éthanol, qui contiennent éventuellement des additions d'eau et/ou d'alcools en C₃ à C₁₀ et/ou d'autres composés contenant de l'oxygène et/ou des hydrocarbures et au moins un inhibiteur de corrosion, sont utilisés en liaison avec des lubrifiants qui conviennent pour des moteurs fonctionnant avec des carburants à base d'hydrocarbures, caractérisé en ce qu'on ajoute aux carburants un ou plusieurs polyoléther(s) en une quantité de 15 à moins de 2000 ppm, de préférence de 30 à moins de 2000 ppm, le ou les polyéther(s) répondant à la formule générale dans laquelle R peut être l'un des groupes suivants : H, un groupe alkyle en C₁ à C₂₀ non ramifié ou ramifié, un groupe alcényle en C₁ à C₂₀, un groupe alkyle en C₁ a C₂₀ polyinsaturé, un groupe cycloalkyle en C₁ à C₂₀, un groupe aryle en C₆ à C₁₄ monocyclique ou bicyclique avec et sans groupes fonctionnels tels que OH, OR₄, NH₂, alkylamino, SH, SR₄, C ≡ N (où R₄ peut représenter dans chaque cas un groupe alkyle aliphatique saturé et non saturé, de même qu'un groupe aryle non substitué ou substitué), un groupe contenant de l'oxygène, du soufre et du phosphore, par exemple un groupe carboxy d'acides carboxyliques aliphatiques saturés et non saturés, notamment d'acides gras, d'acides carboxyliques aromatiques substitués et non substitués, des groupes ester d'acide phosphorique, des groupes ester d'acide thiophosphorique, des groupes acétal ;
R₁ représente H, un groupe alkyle en C₁ à C₈, un groupe aryle non substitué ou substitué ;
R₂ représente H, un groupe alkyle en C₁ à C₈, un groupe aryle non substitué ou substitué et
R₃ représente H, un groupe OR₅, SR₅, N(R₅)₂ où R₅ représente H, un groupe alkyle en C₁ à C₂₀ non ramifié ou ramifié, un groupe alcényle en C₁ à C₂₀, un groupe alkyle en C₁ à C₂₀ polyinsaturé, un groupe cycloalkyle en C₁ à C₂₀, un groupe aryle en C₆ à C₁₄ monocyclique ou bicyclique avec et sans groupes fonctionnels tels que OH, OR₄, NH₂, alkylamino, SH, SR₄, C≡N (où R₄ peut représenter dans chaque cas un groupe alkyle aliphatique saturé ou non saturé ainsi qu'un groupe aryle non substitué ou substitué), où R₆ peut représenter H, un groupe alkyle en C₁ à C₂₀ saturé ou non saturé, à chaîne droite ou à chaîne ramifiée, et un groupe mono- et bicycloalkyle, ainsi qu'un groupe mono- et bicycloaryle substitué ou non substitué, un groupe amino non substitué ou substitué, un groupe alkoxy non substitué ou substitué, un groupe thioéther non substitué ou substitué,
R₇ pouvant représenter des groupes alkyle saturés et non saturés à chaîne droite et à chaîne ramifiée, où R₈ peut être égal à R₆ de même que les groupes C = O peuvent être liés par des ponts méthyléniques saturés et non saturés, non substitués et substitués, comprenant 2 à 5 groupes méthylène ;
des groupes ester d'acide phosphorique et ester d'acide thiophosphorique,
des groupes ester, amide ou imide d'acide alkyléthylènediaminetétra-acétique et
m a une valeur de 2 à 4, m étant constitué dans la molécule de polyéther exclusivement de 2 ou 3 ou 4 ou d'associations de ces nombres et
n représente des nombres de 2 à 100, de préférence de 2 à 75.

2. Procédé suivant la revendication 1, caractérisé en ce que R₁ et R₂ représentent H et/ou CH₃.

3. Procédé suivant les revendications 1 et 2, caractérisé en ce que les carburants contiennent 0,1 à 25 % en volume, de préférence 1 à 25 % en volume et notamment 2 à 25 % en volume d'hydrocarbures et 75 à 99,9 % en volume, de préférence 75 à 99 % en volume et notamment 75 à 98 % en volume de méthanol et/ou d'éthanol et/ou de mélanges quelconques de méthanol et d'éthanol.

4. Procédé suivant les revendications 1 à 3, caractérisé en ce que les hydrocarbures sont des hydrocarbures en C₄ à Cₓ où x indique le nombre d'atomes de carbone des hydrocarbures à la limite supérieure des hydrocarbures du carburant constitué d'essence.

5. Procédé suivant les revendications 1 à 4, caractérisé en ce que l'éthanol utilisé est au moins en partie de l'éthanol contenant de l'eau.

6. Procédé suivant les revendications 1 à 5, caractérisé en ce que le méthanol utilisé est au moins en partie du méthanol technique non distillé et/ou du méthanol technique étêté.

7. Procédé suivant les revendications 1 à 6, caractérisé en ce que les carburants contiennent en outre des hydrocarbures aromatiques.

8. Procédé suivant les revendications 1 à 7, caractérisé en ce que R peut être l'un des groupes suivants : H, un groupe alkyle en C₁ à C₂₀ non ramifié et ramifié, un groupe alcényle en C₁ à C₂₀, un groupe alkyle en C₁ à C₂₀ polyinsaturé, un groupe cycloalkyle en C₁ à C₂₀, un groupe aryle en C₆ à C₁₄ monocyclique et bicyclique avec et sans groupes fonctionnels tels que OH, OR₄, NH₂, alkylamino, SH, SR₄, C≡N (où R₄ peut être dans chaque cas un groupe alkyle aliphatique saturé ou non saturé ainsi qu'un groupe aryle non substitué ou substitué), un groupe contenant de l'oxygène, du soufre et du phosphore tel que, par exemple, un groupe carboxy d'acides carboxyliques aliphatiques saturés et non saturés, notamment d'acides gras, d'acides carboxyliques aromatiques substitués et non substitués, de groupes ester d'acide phosphorique, de groupes ester d'acide thiophosphorique, de groupes acétal.

9. Procédé suivant les revendications 1 à 8, caractérisé en ce que R₃ est un reste du groupe H, OR₅,

10. Carburants pour moteurs de véhicules automobiles, à base de méthanol et/ou d'éthanol, qui sont utilisés en liaison avec des lubrifiants qui conviennent pour des moteurs fonctionnant avec des carburants hydrocarbonés, les carburants contenant le cas échéant des additions d'eau et/ou d'alcools en C₃ à C₁₀ et/ou d'hydrocarbures et/ou d'autres composés contenant de l'oxygène et au moins un inhibiteur de corrosion, caractérisé en ce qu'ils contiennent un ou plusieurs polyoléther(s) en une quantité de 15 à moins de 2000 ppm, de préférence de 30 à moins de 2000 ppm, le ou les polyéther(s) répondant à la formule générale dans laquelle R peut être l'un des groupes suivants : H, un groupe alkyle en C₁ à C₂₀ non ramifié ou ramifié, un groupe alcényle en C₁ à C₂₀, un groupe alkyle en C₁ à C₂₀ polyinsaturé, un groupe cycloalkyle en C₁ à C₂₀, un groupe aryle en C₆ à C₁₄ monocyclique ou bicyclique avec et sans groupes fonctionnels tels que OH, OR₄, NH₂, alkylamino, SH, SR₄, C ≡ N (où R₄ peut représenter dans chaque cas un groupe alkyle aliphatique saturé ou non saturé, de même qu'un groupe aryle non substitué ou substitué), un groupe contenant de l'oxygène, du soufre et du phosphore, par exemple un groupe carboxy d'acides carboxyliques aliphatiques saturés et non saturés, notamment d'acides gras, d'acides carboxyliques aromatiques substitués et non substitués, des groupes ester d'acide phosphorique, des groupes ester d'acide thiophosphorique, des groupes acétal ;
R₁ représente H, un groupe alkyle en C₁ à C₈, un groupe aryle non substitué ou substitué ;
R₂ représente H, un groupe alkyle en C₁ à C₈, un groupe aryle non substitué ou substitué et
R₃ représente H, un groupe OR₅, SR₅, N(R₅)₂ où R₅ représente H, un groupe alkyle en C₁ à C₂₀ non ramifié ou ramifié, un groupe alcényle en C₁ à C₂₀, un groupe alkyle en C₁ à C₂₀ polyinsaturé, un groupe cycloalkyle en C₁ à C₂₀, un groupe aryle en C₆ à C₁₄ monocyclique ou bicyclique avec et sans groupes fonctionnels tels que OH, OR₄, NH₂, alkylamino, SH, SR₄, C≡N (où R₄ peut représenter dans chaque cas un groupe alkyle aliphatique saturé ou non saturé ainsi qu'un groupe aryle non substitué ou substitué), où R₆ peut représenter H, un groupe alkyle en C₁ à C₂₀ saturé ou non saturé, à chaîne droite ou à chaîne ramifiée, et un groupe mono- et bicycloalkyle, ainsi qu'un groupe mono- et bicycloaryle substitué ou non substitué, un groupe amino non substitué ou substitué, un groupe alkoxy non substitué ou substitué, un groupe thioéther non substitué ou substitué,
R₇ pouvant représenter des groupes alkyle saturés et non saturés à chaîne droite et à chaîne ramifiée, où R₈ peut être égal à R₆ de même que les groupes C = O peuvent être liés par des ponts méthyléniques saturés et non saturés, non substitués et substitués, comprenant 2 à 5 groupes méthylène ;
des groupes ester d'acide phosphorique et ester d'acide thiophosphorique,
des groupes ester, amide ou imide d'acide alkyléthylènediaminetétra-acétique et
m a une valeur de 2 à 4, m étant constitué dans la molécule de polyéther exclusivement de 2 ou 3 ou 4 ou d'associations de ces nombres et
n représente des nombres de 2 à 100, de préférence de 2 à 75.

11. Carburants suivant la revendication 10, caractérisés en ce que R₁ et R₂ représentent H et/ou CH₃.

12. Carburants suivant les revendications 10 et 11, caractérisés en ce qu'ils contiennent 0,1 à 25 % en volume, de préférence 1 à 25 % en volume et notamment 2 à 25 % en volume d'hydrocarbures et 75 à 99,9 % en volume, de préférence 75 à 99 % en volume et notamment 75 à 98 % en volume de méthanol et/ou d'éthanol et/ou de mélanges quelconques de méthanol et d'éthanol.

13. Carburants suivant les revendications 10 à 12, caractérisés en ce que les hydrocarbures sont des hydrocarbures en C₄ à Cₓ où x correspond au nombre d'atomes de carbone des hydrocarbures à la limite supérieure des hydrocarbures du carburant formé d'essence.

14. Carburants suivant les revendications 10 à 13, caractérisés en ce que l'éthanol utilisé est au moins en partie de l'éthanol contenant de l'eau.

15. Carburants suivant les revendications 10 à 14, caractérisés en ce que le méthanol utilisé est au moins en partie du méthanol technique non distillé et/ou du méthanol technique étêté.

16. Carburants suivant les revendications 10 à 15, caractérisés en ce qu'ils contiennent en outre des hydrocarbures aromatiques.

17. Carburants suivant les revendications 10 à 16, caractérisés en ce que R peut être l'un des groupes suivants : H, un groupe alkyle en C₁ à C₂₀ non ramifié ou ramifié, un groupe alcényle en C₁ à C₂₀, un groupe alkyle en C₁ à C₂₀ polyinsaturé, un groupe cycloalkyle en C₁ à C₂₀, un groupe aryle en C₆ à C₁₄ monocyclique ou bicyclique avec et sans groupes fonctionnels tels que OH, OR₄, NH₂, alkylamino, SH, SR₄, C≡N (où R₄ peut être dans chaque cas un groupe alkyle aliphatique saturé ou non saturé ainsi qu'un groupe aryle non substitué ou substitué), un groupe contenant de l'oxygène, du soufre et du phosphore tel que, par exemple, un groupe carboxy d'acides carboxyliques aliphatiques saturés et non saturés, notamment d'acides gras, d'acides carboxyliques aromatiques substitués et non substitués, de groupes ester d'acide phosphorique, de groupes ester d'acide thiophosphorique, de groupes acétal.

18. Carburants suivant les revendications 10 à 17, caractérisés en ce R₃ est un reste du groupe H, OR₅,

19. Utilisation de polyoléthers suivant les revendications 1 à 9 pour empêcher ou réduire la formation de dépôts dans des systèmes de préparation de mélanges dans des moteurs, dans lesquels des carburants à base de méthanol et/ou d'éthanol, qui contiennent le cas échéant des additions d'eau et/ou d'alcools en C₃ à C₁₀ et/ou de composés contenant de l'oxygène et/ou d'hydrocarbures et/ou un inhibiteur de corrosion, sont utilisés en liaison avec des lubrifiants qui conviennent pour des moteurs à carburants hydrocarbonés, les carburants étant additionnés d'un ou plusieurs polyoléthers en une quantité de 15 ppm à 1 % en poids, mieux encore de 15 à moins de 2000 ppm et notament de 30 à moins de 2000 ppm.
